# EUROPÄISCHE PATENTSCHRIFT

(11) **EP 1 044 289 B1**
(45) Veröffentlichungstag und Bekanntmachung des Hinweises auf die Patenterteilung: **27.03.2002**
(21) Anmeldenummer: 98965249.0
(22) Anmeldetag: 11.12.1998
(51) Int. Cl.: C23C 16/00

(54) **PLASMABORIERUNG**
PLASMA BORONIZING
BORURATION AU PLASMA

(30) Priorität: 15.12.1997 DE 19755595
(43) Veröffentlichungstag der Anmeldung: 18.10.2000
(62) Teilanmeldung aus: 01110904.8
(73) Patentinhaber: Volkswagen Aktiengesellschaft, 38436 Wolfsburg (DE)
(72) Erfinder: RODRIGUEZ, Cabeo, Emilio, D-38550 Isenbüttel (DE); LAUDIEN, Günther, D-38542 Leiferde (DE); RIE, Kyong-Tschong, D-38124 Braunschweig (DE); BIEMER, Swen, D-38100 Braunschweig (DE)
(74) Vertreter: Fritz, Edmund Lothar, Dipl.-Chem.
(86) Internationale Anmeldenummer: EP9808079
(87) Internationale Veröffentlichungsnummer: WO9931291

(56) Entgegenhaltungen:
- EP-A2- 0 603 864
- EP-A2- 0 695 813
- WO-A1-97/27345
- DE-A1- 4 003 623
- DE-C2- 3 322 341
- FR-A1- 2 708 624
- US-A- 3 677 799
- US-A- 4 406 765

## Beschreibung

Die vorliegende Erfindung betrifft ein Verfahren zur Erzeugung einer Boridschicht auf einer Oberfläche durch Plasmaborieren, wobei man einem Reaktor ein ein Borspendermedium enthaltendes Gasmedium zuführt und in dem Reaktor eine Glimmentladung erzeugt.

Das zu den thermochemischen Behandlungsverfahren zählende Borieren ermöglicht vorzugsweise an metallischen Bauteilen die Erzeugung verschleißfester Oberflächenschichten, die gegen hohe abrasive und adhäsive Verschleißbeanspruchung ausgezeichnet schützen. Industriell angewendete Borierverfahren arbeiten bislang häufig mit festen Borspendermedien in Form von z. B. Pulvern oder Pasten. Diese Verfahren haben jedoch eine Reihe von Nachteilen, die die Erzeugung von Boriden auf bestimmte Anwendungsfälle beschränkt, für die keine alternativen Behandlungen mit einem vergleichbaren Verschleißschutz existieren. Zu diesen Nachteilen gehören z. B. der hohe manuelle Aufwand durch das Handling. Das Bauteil muß in Pulver eingepackt werden bzw. die Borierpaste muß verstrichen werden und anschließend müssen die Boriermittelreste entfernt werden. Die Boriermittelreste sind aus ökologischen Gründen auf geeigneten Deponien zu entsorgen. Die bekannten Verfahren sind häufig nicht oder nicht ausreichend regelbar. Eine Automatisierung der Verfahren ist nicht möglich.

Es wurden daher Verfahren zur Erzeugung einer Boridschicht auf einer Oberfläche durch Plasmaborieren entwickelt, bei denen man einem Reaktor ein ein Borspendermedium enthaltendes Gasmedium zuführt und in dem Reaktor eine Glimmentladung erzeugt. Ein derartiges Verfahren ist beispielsweise in der DE 196 02 639 A1 beschrieben. Bereits in dieser Druckschrift ist die Problematik beim Plasmaborieren von z. B. metallischen Oberflächen angesprochen, die darin besteht, daß sich Schichten mit einem nicht unwesentlichen Anteil an Poren bilden. Dies wirkt sich negativ auf die Verschleißbeständigkeit der borierten Oberfläche aus. Aber auch das Verfahren zur Plasmaborierung, wie es in der genannten Druckschrift beschrieben ist, konnte nicht zur industriellen Serienanwendungen entwickelt werden.

Die US 3,677,799 A beschreibt ein Verfahren zur Borabscheidung auf einem Substrat unter Verwendung eines Gasgemisches aus Wasserstoff und einer Borverbindung.

Dabei wird eine gepulste Hochfrequenzspannung verwendet, mittels derer zunächst ein Wasserstoffplasma erzeugt wird, dem dann eine Borverbindung zugemischt wird, um auf dem Substrat eine Borschicht abzuscheiden. Es werden in dieser Schrift keine Maßnahmen zur Bestimmung der Menge mindestens eines angeregten Borspendermediumprodukts in der Glimmentladung erwähnt.

In der FR 2 708 624 A1 wird ein Verfahren zur plasmaunterstützten CVD-Abscheidung von Kohlenstoffschichten oder Siliziumkarbidschichten beschrieben unter Verwendung von Gasgemischen, die auch einen Volumenprozentsatz gasförmiger Borverbindungen optional enthalten können. Bei diesem Verfahren geht es primär um die Abscheidung einer kohlenstoffhaltigen Schicht auf einem Substrat. Die Bestimmung der Menge eines angeregten Borspendermediumprodukts in der Glimmentladung ist nicht vorgesehen.

Die Aufgabe der vorliegenden Erfindung besteht darin ein Verfahren der eingangs genannten Gattung zu schaffen, das zuverlässig zu porenfreien borierten Oberflächen führt und daher für eine industrielle Serienanwendung geeignet ist.

Die Lösung dieser Aufgabe liefert ein erfindungsgemäßes Verfahren der eingangs genannten Gattung mit den kennzeichnenden Merkmalen des Anspruchs 1.

Zunächst wird das erfindungsgemäße Verfahren in seinen verschiedenen Alternativen näher beschrieben. Durch umfangreiche Versuche konnte festgestellt werden, daß es beim Plasmaborieren wesentlich auf die Auswahl der Parameter der Erzeugung des in dem Behandlungsraum des Reaktors erzeugten Plasmas ankommt. Es wurde überraschend festgestellt, daß diese Parameter vorteilhaft so auszuwählen sind, daß man einen erhöhten Anteil an angeregten Borpartikeln im Plasma erhält. Enthält das Plasma größere Anteile an angeregtem Bor, führt dies zu porenarmen Schichten. Dies konnte im Rahmen der Entwicklungsarbeit zu dem erfindungsgemäßen Verfahren beispielsweise durch optische Emissionsspektroskopie bzw. Plasmaanalytik nachgewiesen werden. Sind dagegen in dem Plasma angeregte BCI Partikel mit hohem Gehalt enthalten, dann führt dies zu porenreichen Schichten was aus den bereits oben erwähnten Gründen zu vermeiden ist. Die Erfinder konnten im Rahmen der Untersuchungen feststellen, daß verschiedene Parameter sowohl hinsichtlich der Erzeugung des Plasmas als auch hinsichtlich der einzelnen Komponenten, die in dem dem Reaktor zuzuführenden Gasmedium enthalten sind, den anzustrebenden Gehalt an angeregten Borpartikeln beeinflussen können. Wichtig ist, daß bestimmte Schwellenwerte an angeregtem Bor im Plasma erreicht werden, um die gewünschte porenarme Schicht zu erzielen.

Im Rahmen einer Variante des erfindungsgemäßen Plasmaborierungsverfahrens erzeugt man die Glimmentladung vorzugsweise mit einer gepulsten Gleichspannung. Dabei wurde überraschend gefunden, daß das Tastverhältnis definiert als das Verhältnis zwischen der zeitlichen Länge des Spannungspulses zu der nachfolgenden Pulspause die gewünschte Erzeugung eines erhöhten Gehalts an angeregten Borpartikeln und somit eine Steuerung des Verfahrens zur Plasmaerzeugung in dem angestrebten Sinne ermöglicht. Gemäß einer Variante des erfindungsgemäßen Verfahrens sollte dieses Tastverhältnis größer als 1,1 sein, vorzugsweise liegt es in dem Bereich zwischen etwa 1,25 : 1 bis 5 : 1, weiter vorzugsweise in dem Bereich zwischen 1,5 : 1 und 3,5 : 1. Vorzugsweise liegt weiterhin die Periodendauer, d. h. die Summe der Zeitdauer des Spannungspulses und der Pulspause bei unterhalb von etwa 230 µs und insbesondere≥ 50 µs.

Weiter vorzugsweise liegt die Periodendauer bei dem erfindungsgemäßen Verfahren gemäß einer Variante unterhalb von etwa 230 µs und oberhalb 50 µs, z. B. bei etwa 210 µs. Die für den gepulsten Gleichstrom zur Erzeugung der Glimmentladung angelegte Spannung liegt gemäß einer Variante des erfindungsgemäßen Verfahrens vorzugsweise im Bereich zwischen etwa 500 Volt und etwa 1000 Volt, vorzugsweise im Bereich zwischen etwa 600 Volt und etwa 900 Volt, weiter vorzugsweise im Bereich zwischen etwa 650 Volt und etwa 800 Volt. Es wurde weiterhin gefunden, daß bei Arbeiten mit einer höheren Spannung die Verwendung einer längeren Pulspause vorteilhaft ist. Es läßt sich aber auch bei Anlegen einer geringeren Spannung vorzugsweise innerhalb der oben angegebenen Spannungsbereiche ein gutes Ergebnis erzielen, wobei hier auch die Zusammensetzung der einzelnen Komponenten des dem Reaktor zugeführten Gasmediums einen Einfluß ausüben kann.

Vorzugsweise verwendet man im Rahmen des erfindungsgemäßen Verfahren als eine erste Komponente des dem Reaktor zugeführten Gasmediums ein Borspendermedium in Form eines Bortrihalogenids, z. B. Bortrichlorid oder Bortrifluorid. Vorzugsweise verwendet man als zweite Komponente des Gasmediums gasförmigen Wasserstoff und gegebenenfalls verwendet man als dritte Komponente des Gasmediums ein Edelgas, z. B. Argon. Es wurde gefunden, daß bei Einsatz von Argon als dritter Komponente auch bereits bei Einsatz geringerer Spannungen im Rahmen des erfindungsgemäßen Verfahrens gute Boridschichten erzeugt werden können.

Der Gehalt des Bortrihalogenids als Borspendermedium in dem zugeführten Gasmedium beeinflußt in der Regel die Ergebnisse des erfindungsgemäßen Verfahrens. Der Gehalt an Bortrihalogenid darf nicht zu gering sein und sollte in der Regel nicht unterhalb von 1 Vol.-% liegen, da dann in der Regel keine geeignete Boridschicht erhalten wird. Vorzugsweise liegt im Rahmen einer Variante des erfindungsgemäßen Verfahrens der Gehalt an Bortrihalogenid im Bereich von etwa 2 Vol.-% bis 50 Vol.-%, wobei bei zu hohen Gehalten allerdings zu beachten ist, daß man einen relativ hohen Bortrihalogenidverlust erhält. Dieser Bortrihalogenidverlust findet sich im Abgas des Reaktors wieder und führt damit auch zu einem erhöhten Aufwand bei der Entsorgung bzw. Reinigung des Abgases. Besonders gute Ergebnisse wurden im Rahmen des erfindungsgemäßen Verfahrens erhalten, wenn man vorzugsweise mit einem Gehalt des Bortrihalogenids im Bereich von zwischen etwa 2 Vol.-% und 10 Vol.-% arbeitet, beispielsweise mit ungefähr 7,5 Vol.-% Bortrihalogenid. Verwendet man im Rahmen des erfindungsgemäßen Verfahrens ein Edelgas als dritte Komponente des Gasmediums, dann liegt der Gehalt des Edelgases, z. B. Argon, vorzugsweise im Bereich zwischen etwa 0 Vol.-% und etwa 20 Vol.-%. Als zweite Komponente wird vorzugsweise gasförmiger Wasserstoff verwendet in einer Menge, die dem Restgehalt des Gasmediums entspricht, der sich aus den oben angegebenen bevorzugten Bereichen für die beiden anderen Komponenten Bortrihalogenid und Edelgas ergibt.

Bei dem erfindungsgemäßen Verfahren arbeitet man vorzugsweise im Niederdruckbereich, beispielsweise in einem Bereich zwischen etwa 0,5 und etwa 15 hPa, vorzugsweise in einem Bereich zwischen etwa 1 bis 10 hPa.

Die Einstellung der gewünschten Parameter zur Erzielung des angestrebten Effekts kann man z. B. so vornehmen, daß man den Anteil an angeregten Borpartikeln im Plasma analytisch bestimmt und dann ein oder mehrere der Verfahrensparameter zur Erzeugung der Glimmentladung wie Spannung, Tastverhältnis, Frequenz, Temperatur, Druck etc. entsprechend verändert.

Gemäß einer Variante des erfindungsgemäßen Verfahrens kann man die Erzeugung der Boridschicht auch in mehreren Stufen vornehmen, wobei man z. B. in einer ersten Stufe bei einer geringeren Behandlungstemperatur arbeitet, um dadurch die ebenfalls für die Bildung von Poren verantwortliche Halogenidbildung im Plasma zu vermeiden. In dieser ersten Verfahrensstufe erzeugt man dann zunächst eine zwar dünnere aber geschlossene Boridschicht, die gegen einen korrosiven Angriff resistenter ist. Im Anschluß daran kann man dann in einer zweiten Behandlungsstufe die Behandlungstemperatur anheben, um dadurch die Diffusion der Borpartikel und damit die Bildung einer Schicht mit zunehmender Schichtdicke zu begünstigen. Auch wenn man in einem solchen zweistufigem oder gegebenenfalls mehrstufigem Verfahren einen der Parameter, wie z. B. hier die Behandlungstemperatur ändert, ist zu beachten, daß auch die Wahl der übrigen Verfahrensparameter so zu erfolgen hat, daß möglichst ein erhöhter Gehalt an angeregten Borpartikeln im Plasma erhalten wird, um die Boridbildungsreaktion zu begünstigen und einen korrosiven Angriff zu vermeiden.

Es hat sich gezeigt, daß im Rahmen des erfindungsgemäßen Verfahrens der über das Plasma einstellbare Strom in der Regel einen wesentlichen Einfluß hat. Die Beeinflussung der Schichtcharakteristik bzw. die Unterdrückung der Porenbildung, verursacht durch die in der Behandlungsatmosphäre vorhandenen Chlorspezies, und die Begünstigung der Boridbildung, als zwei gegeneinander konkurrierende Reaktionen, werden über diesen und die übrigen Plasmaparameter bestimmt. In Abhängigkeit von dem Tastverhältnis und der Gaszusammensetzung kann über eine definiert einzustellende Spannung ein Plasmazustand erzielt werden, der durch eine hohe Teilchendichte an Bor abgebenden Spezies gekennzeichnet ist, so daß die Boridbildung bevorzugt stattfindet. Die Analyse der Plasmazustände kann beispielsweise mit Hilfe der optischen Emissionsspektroskopie durchgeführt werden. Hierbei hat sich gezeigt, daß besonders die Signale für das angeregte Bor, das angeregte BCI und das Cl⁺-Signal zur Optimierung der Schichtcharakteristik herangezogen werden können. Als günstig haben sich Verfahrensführungen erwiesen, bei denen die Analysemethoden hohe B-Signale aufzeigen. Dies ist beispielsweise mit Spannungen in einem mittleren Bereich von vorzugsweise etwa 650 Volt bis 800 Volt möglich, wobei weiterhin der Gehalt an Bortrihalogenid im Gasmedium und das Tastverhältnis des gepulsten Gleichstroms eine Rolle spielen. Das erfindungsgemäße Verfahren eignet sich für industrielle Anwendungen und konnte zur Serienreife entwickelt werden. Gegenüber anderen bekannten Borierverfahren der eingangs genannten Art, die mit festen Borspendermedien arbeiten zeigt das Plasmaborieren mit gasförmigem Borspendermedium ein enormes Verbesserungspotential. Das Handling der zu behandelnden Bauteile konnte auf ein Minimum gesenkt werden. Das erfindungsgemäße Verfahren eignet sich für die Automatisierung. Über die Änderung der Behandlungszeit ist im Rahmen des erfindungsgemäßen Verfahrens eine Änderung der Gaszusammensetzung möglich, so daß dadurch auf die Schichtbildung Einfluß genommen werden kann, wobei insbesondere auf die Vermeidung der FeB-Bildung zu achten ist. Weiterhin trägt das erfindungsgemäße Verfahren dem Umweltgedanken Rechnung, da die zu entsorgenden Boriermittelreste minimiert werden können.

Industrielle Einsatzbereiche für das erfindungsgemäße Verfahren sind z. B. das Borieren von Metallteilen zur Erhöhung der Verschleißfestigkeit der Oberflächen von Bauteilen, die abrasiv bzw. adhäsiv besonders hoch beansprucht werden. Das Verfahren gemäß der Erfindung eignet sich z. B. für die Anwendung auf Bauteile in der Automobilindustrie beispielsweise für Zahnräder, Hydrostößel, Nockenwellen, Ölpumpenantriebe z. B. mit gekreuzten Achsen, Schrägverzahnungen, weiterhin für Extruderschnecken und andere Baukomponenten, die einer erhöhten Beanspruchung ausgesetzt sind.

Nachfolgend wird die vorliegende Erfindung an Hand von Ausführungsbeispielen unter Bezugnahme auf die beiliegenden Zeichnungen näher beschrieben. Dabei zeigen
- Fig. 1: eine schematisch vereinfachte Darstellung einer erfindungsgemäßen Anlage zur Erzeugung einer Boridschicht auf einer Oberfläche durch Plasmaborieren
- Fig. 2: ein Diagramm betreffend die zeitliche Änderung der Spannung bei dem gepulsten Gleichstrom der für ein erfindungsgemäßes Verfahren verwendet wird.

Zunächst wird auf Fig. 1 Bezug genommen. Die Darstellung zeigt ein Schema des Anlagenaufbaus einer Anlage wie sie in dem erfindungsgemäßen Verfahren zur Erzeugung einer Boridschicht auf einer Oberfläche durch Plasmaborieren verwendbar ist. Die Anlage umfaßt einen Reaktor 10 mit einem Behandlungsraum 11, in dem das Plasma erzeugt wird. Der Behandlungsraum 11 des Reaktors 10 wird beschickt mit einem Borspendermedium, das über einen Gaseinlaß 12 und die Zufuhrleitung 13 in den Behandlungsraum 11 gelangt. An die Zufuhrleitung 13 sind insgesamt drei Speiseleitungen angeschlossen, über die die einzelnen Komponenten des Behandlungsgases zugeführt werden. Diese Komponeten sind zum einen das Bortrihalogenid, z. B. Bortrichlorid oder Bortrifluorid, das über die Zweigleitung 14 zugeführt wird, die in die Zufuhrleitung 13 einmündet. Die zweite Komponente ist Wasserstoffgas, das über die Zweigleitung 15 zugeführt wird, die ebenfalls in die Zufuhrleitung 13 einmündet. Die dritte Komponente ist ein Edelgas, z. B. Argon das über die Zweigleitung 16 zugeführt wird, die ebenfalls in die Zufuhrleitung 13 einmündet. Für alle drei Komponenten sind jeweils Massendurchflußmesser 17, 18 bzw. 19 vorgesehen, mittels derer der Durchfluß der jeweiligen Komponente des Behandlungsgases einstellbar und messbar ist.

Der Reaktor 10 umfaßt weiterhin eine Chargierplatte 20, die sich im Reaktorraum 11 befindet und auf zwei Stützisolatoren und der stromführenden Stütze aufliegt (nicht dargestellt). Die Versorgung mit Spannung zur Erzeugung der Glimmentladung erfolgt über die schematisch dargestellte Spannungsversorgungsleitung 21. Der Plasmagenerator liefert eine gepulste Gleichspannung mit einer veränderbaren Pulsbreite bzw. Pulspause wie noch weiter unten erläutert wird.

Die Zusammensetzung und der Durchfluß des Behandlungsgases werden mit Hilfe der Massendurchflußmesser 17, 18, 19 eingestellt. Die Messung des Behandlungsdruckes erfolgt über einen gasartunabhängigen Druckmesser und wird außerdem rechnergesteuert geregelt. Die Druckmessung und Druckregelung erfolgt mittels der in dem Schema mit 22 bezeichneten Einrichtung, die über die Leitung 23 mit dem Behandlungsraum 11 verbunden ist. An diese Leitung 23 ist der Druckregelung 22 nachgeschaltet eine Vakuumpumpe 24 angeschlossen. Dieser Vakuumpumpe 24 nachgeschaltet befindet sich in dieser Abgasleitung eine Einrichtung 25 zur Abgasreinigung, die für eine ausreichende Abgasbehandlung sorgt.

Die Regelung der Temperatur des Plasmagenerators erfolgt über die Temperaturregelungseinrichtung 26 und die Leitung 27.

Die erfindungsgemäße Anlage verfügt außerdem über eine Zusatzheizung 28, die im Reaktor 10 untergebracht ist zur Erzielung der gewünschten Behandlungstemperatur im Behandlungsraum 11.

Das erfindungsgemäße Verfahren zur Erzeugung einer Boridschicht arbeitet vorzugsweise im Niederdruckbereich, z. B. im Bereich von 1 bis 10 hPa, und wird durch eine elektrische Aktivierung der Gasatmosphäre unterstützt. Die zu behandelnden (borierenden) Bauteile werden kathodisch gegen die Behälterwand des Behandlungsraums geschaltet. Das vorzugsweise aus Bortrihalogenid, z. B. Bortrichlorid oder Bortriflorid, Wasserstoff und Edelgas bestehende Gasmedium wird in den Behandlungsraum 11 gegeben und erfährt neben der thermischen eine elektrische Aktivierung durch Glimmentladung. Die Behandlungstemperatur ist abhängig von dem zu borierenden Werkstoff der jeweiligen Bauteile und liegt beispielsweise oberhalb von 700 °C, vorzugsweise bei 800 °C oder darüber.

Es wird vorzugsweise eine gepulste Gleichspannung angelegt, um eine Aktivierung der Oberfläche durch den Edelgas-lonenbeschuß vor der Behandlungsphase zu ermöglichen. Darüber hinaus werden während der Behandlung aktive angeregte Borpartikel erzeugt, die zur Oberfläche des Bauteils gelangen und dort in erster Linie durch Diffusion Boride bilden. Die Reduktion des in der Atmosphäre vorliegenden Halogens, das aus dem Bortrihalogenid erzeugt wird, wird durch den im Plasma erzeugten atomaren Wasserstoff, der aus dem zugeführten H₂ Gas entsteht, begünstigt.

Das Diagramm gemäß Fig. 2 zeigt beispielhaft einen möglichen Spannungsverlauf in Abhängigkeit von der Zeit für einen gepulsten Gleichstrom wie er für ein erfindungsgemäßes Verfahren besonders vorteilhaft ist. Die Spannung liegt z. B. in einem mittleren Bereich bei 650 Volt, wobei der Spannungsimpuls beispielsweise 160 µs aufrechterhalten wird und die Pulspause beispielsweise 50 µs beträgt. Die Pulspause ist also etwa um den Faktor 3 kürzer als die Dauer des Gleichspannungspulses. Die Periodendauer beträgt in dem Ausführungsbeispiel 210 µs und somit beträgt die Frequenz 4,762 kHz. Das Tastverhältnis definiert als das Verhältnis aus der Länge der Pulsdauer zur Pulspause innerhalb eines Pulses liegt in dem Ausführungsbeispiel bei 3,2. Es wurde festgestellt, daß man bei Verwendung einer relativ hohen Spannung eine längere Pulspause benötigt. Bei Verwendung von Argon im Behandlungsgas lassen sich aber auch bei relativ geringen Spannungen, z. B. im Bereich oberhalb von 500 Volt gute Ergebnisse erzielen.

## Patentansprüche

1. Verfahren zur Erzeugung einer Boridschicht auf einer Oberfläche durch Plasmaborieren, bei dem man einem Behandlungsraum eines Reaktors ein ein Borspendermedium enthaltendes Gasmedium zuführt und in dem Reaktor eine Glimmentladung erzeugt, **dadurch gekennzeichnet, dass** man in der Glimmentadung die Menge mindestens eines angeregten Borspendermediumprodukts bestimmt und die Parameter der Erzeugung des in dem Behandlungsraum (11) des Reaktors (10) erzeugten Plasmas so wählt, dass eine Mindest- und/oder Höchstmenge des bzw. der bestimmten angeregten Borspendermediumprodukte und/oder ein Mindest- und/oder Höchstwert einer Relation mit einem oder mehreren der bestimmten angeregten Borspendermediumprodukte eingehalten wird.

2. Verfahren nach Anspruch 1, **dadurch gekennzeichnet, dass** man zur Erzeugung der Glimmentladung eine gepulste Gleichspannung mit einem Verhältnis zwischen der zeitlichen Länge des Spannungspulses zu der nachfolgenden Pulspause größer als 1,1 verwendet.

3. Verfahren nach Anspruch 1 oder 2, **dadurch gekennzeichnet, dass** man zur Erzeugung der Glimmentladung eine Gleichspannung mit einer Periodendauer kleiner als 230 µs verwendet.

4. Verfahren nach einem der Ansprüche 1 bis 3, **dadurch gekennzeichnet, dass** man zunächst in einer ersten Stufe bei einer geringeren Behandlungstemperatur arbeitet, um die für die Bildung von Poren verantwortliche Halogenidbildung im Plasma zu vermeiden und eine zunächst dünnere, insbesondere geschlossene Boridschicht zu erzeugen, und man im Anschluss daran in einer zweiten Behandlungsstufe mit höherer Behandlungstemperatur arbeitet.

5. Verfahren nach einem der Ansprüche 1 bis 4, **dadurch gekennzeichnet, dass** die Menge des angeregten Borspendermediums zumindest relativ bestimmt wird.

6. Verfahren nach einem der Ansprüche 1 bis 5, **dadurch gekennzeichnet, dass** die Menge des angeregten Borspendermediums spektroskopisch bestimmt wird.

7. Verfahren nach einem der Ansprüche 1 bis 6, **dadurch gekennzeichnet, dass** als angeregtes Borspendermediumprodukt zumindest angeregtes Bor bestimmt wird.

8. Verfahren nach Anspruch 7, **dadurch gekennzeichnet, dass** zur Bildung des Mindest und/oder Höchstwertes die bestimmte Menge des angeregten Borspendermediums mit einer bestimmten Menge mindestens eines weiteren Borspendermediumproduktes ins Verhältnis gesetzt wird.

9. Verfahren nach einem der Ansprüche 1 bis 8, **dadurch gekennzeichnet, dass** man ein Gasmedium zuführt, das als Borspendermedium ein Bortrihalogenid in einem Gehalt größer als etwa 1 Vol.-% und daneben Wasserstoff sowie gegebenenfalls als Edelgas enthält.

10. Verfahren nach einem der Ansprüche 1 bis 9, **dadurch gekennzeichnet, dass** man zur Erzeugung des Plasmas eine gepulste Gleichspannung mit einem Verhältnis zwischen der zeitlichen Länge des Spannungspulses zu der nachfolgenden Pulspause im Bereich von etwa 1,1 : 1 bis 5 : 1, vorzugsweise im Bereich von etwa 1,5 : 1 bis 3,5 : 1 verwendet.

11. Verfahren nach einem der Ansprüche 1 bis 10, **dadurch gekennzeichnet, dass** man zur Erzeugung des Plasmas eine gepulste Gleichspannung mit einer Periodendauer kleiner als etwa 210 µs verwendet.

12. Verfahren nach einem der Ansprüche 1 bis 11, **dadurch gekennzeichnet, dass** die Periodendauer ≥ 50 µs beträgt.

13. Verfahren nach einem der Ansprüche 1 bis 12, **dadurch gekennzeichnet, dass** man zur Erzeugung der Glimmentladung eine gepulste Gleichspannung im Bereich zwischen etwa 500 Volt bis etwa 1000 Volt, vorzugsweise im Bereich zwischen etwa 650 Volt und etwa 800 Volt verwendet.

14. Verfahren nach einem der Ansprüche 1 bis 13, **dadurch gekennzeichnet, dass** man in einem Niederdruckbereich zwischen etwa 0,5 und etwa 15 hPa arbeitet, vorzugsweise im Bereich zwischen etwa 1 und etwa 10 hPa.

15. Verfahren nach einem der Ansprüche 1 bis 14, **dadurch gekennzeichnet, dass** man ein Gasmedium zuführt, das ein Bortrihalogenid mit einem Gehalt zwschen 2 Vol.-% bis etwa 50 Vol.-%, vorzugsweise mit einem Gehalt zwischen etwa 2 Vol.-% bis etwa 10 Vol-.% enthält.

16. Verfahren nach einem der Ansprüche 1 bis 15, **dadurch gekennzeichnet, dass** man ein Gasmedium zuführt, das bis 20 Vol.-% eines Edelgases, vorzugsweise Argon, 2 Vol.-% bis 50 Vol.-% an Bortrihalogenid, vorzugsweise 2 Vol.-% bis 10 Vol.-% an Bortrihalogenid und im Übrigen Wasserstoff enthält.

17. Verfahren nach einem der Ansprüche 1 bis 16, **dadurch gekennzeichnet, dass** man als Borspendermedium BCl₃ oder BF₃ verwendet.

## Claims

1. Method of producing a boride layer on a surface by plasma boronising, wherein a gas medium, containing a boron dispenser medium, is supplied to a treatment chamber of a reactor, and a glow discharge is generated in the reactor, **characterised in that** the quantity of at least one excited boron dispenser medium product is determined in the glow discharge, and the parameters for producing the plasma, which is produced in the treatment chamber (11) of the reactor (10), are so selected that a minimum quantity and/or a maximum quantity of the predetermined, excited boron dispenser medium product or products and/or a minimum value and/or a maximum value are/is kept within a ratio relative to one or more of the predetermined, excited boron dispenser medium products.

2. Method according to claim 1, **characterised in that**, to generate the glow discharge, a pulsed direct voltage is used with a ratio between the time-length of the voltage pulse and the subsequent pulse pause greater than 1.1.

3. Method according to claim 1 or 2, **characterised in that**, to generate the glow discharge, a direct voltage is used with a period duration of less than 230 µs.

4. Method according to one of claims 1 to 3, **characterised in that** the operation is initially accomplished in a first stage at a lower treatment temperature in order to avoid the formation of halide in the plasma, since such formation is responsible for the formation of pores, and in order to produce an initially thinner, more especially continuous boride layer, and the operation is subsequently accomplished in a second treatment stage with a higher treatment temperature.

5. Method according to one of claims 1 to 4, **characterised in that** the quantity of excited boron dispenser medium is determined at least relatively.

6. Method according to one of claims 1 to 5, **characterised in that** the quantity of excited boron dispenser medium is determined spectroscopically.

7. Method according to one of claims 1 to 6, **characterised in that** at least excited boron is determined as the excited boron dispenser medium product.

8. Method according to claim 7, **characterised in that**, to form the minimum value and/or the maximum value, the predetermined quantity of the excited boron dispenser medium is put into a ratio with a predetermined quantity of at least one additional boron dispenser medium product.

9. Method according to one of claims 1 to 8, **characterised in that** a gas medium is supplied, which contains, as the boron dispenser medium, a boron trihalide in a content greater than substantially 1 % by vol. and, in addition, hydrogen as well as possibly an inert gas.

10. Method according to one of claims 1 to 9, **characterised in that**, to produce the plasma, a pulsed direct voltage is used with a ratio between the time-length of the voltage pulse and the subsequent pulse pause within the range from substantially 1.1 : 1 to 5 : 1, preferably within the range from substantially 1.5 : 1 to 3.5 : 1.

11. Method according to one of claims 1 to 10, **characterised in that**, to produce the plasma, a pulsed direct voltage is used having a period duration of less than substantially 210 µs.

12. Method according to one of claims 1 to 11, **characterised in that** the period duration is ≥ 50 µs.

13. Method according to one of claims 1 to 12, **characterised in that**, to generate the glow discharge, a pulsed direct voltage is used within the range of between substantially 500 volts and substantially 1000 volts, preferably within the range of between substantially 650 volts and substantially 800 volts.

14. Method according to one of claims 1 to 13, **characterised in that** the operation is accomplished within a low-pressure range of between substantially 0.5 and substantially 15 hPa, preferably within the range of between substantially 1 and substantially 10 hPa.

15. Method according to one of claims 1 to 14, **characterised in that** a gas medium is supplied, which contains a boron trihalide with a content of between 2 % by vol. and substantially 50 % by vol., preferably with a content of between substantially 2 % by vol. and substantially 10 % by vol.

16. Method according to one of claims 1 to 15, **characterised in that** a gas medium is supplied, which contains up to 20 % by vol. of an inert gas, preferably argon, 2 % by vol. to 50 % by vol. of boron trihalide, preferably 2 % by vol. to 10 % by vol. of boron trihalide, and for the remainder hydrogen.

17. Method according to one of claims 1 to 16, **characterised in that** BCl₃ or BF₃ is used as the boron dispenser medium.

## Revendications

1. Procédé de fabrication d'une couche de borure sur une surface utilisant la boruration au plasma, selon lequel on conduit à une zone de traitement d'un réacteur un milieu gazeux contenant un milieu source de bore et on produit dans le réacteur une décharge lumineuse, **caractérisé en ce que**, dans la décharge lumineuse, on détermine la quantité d'au moins un produit excité du milieu source de bore, et qu'on choisit les paramètres de fabrication du plasma produit dans la zone de traitement (11) du réacteur (10), de sorte qu'une quantité minimale et/ ou maximale du ou des différents produits excités déterminés du milieu distributeur de bore et/ ou qu'une valeur minimale et/ ou maximale d'une relation avec un ou plusieurs produits excités déterminés du milieu source de bore soit maintenue.

2. Procédé selon la revendication 1, **caractérisé en ce que**, pour produire la décharge lumineuse, on utilise une tension constante pulsée avec un rapport entre la durée de la pulsion de tension et la pause de pulsion suivante supérieur à 1,1.

3. Procédé selon la revendication 1 ou 2, **caractérisé en ce que**, pour produire la décharge lumineuse, on utilise une tension constante avec une durée de période inférieure à 230 µs.

4. Procédé selon l'une quelconque des revendications 1 à 3, **caractérisé en ce qu'**on travaille tout d'abord, au cours d'une première étape, à une température de traitement faible, pour éviter la formation de pores responsables de la formation d'halogénure dans le plasma et qu'on produit tout d'abord une couche de bore fine, en particulier fermée et qu'enfin, on travaille lors d'une seconde étape de traitement, à une température de traitement élevée.

5. Procédé selon l'une quelconque des revendications 1 à 4, **caractérisé en ce que** la quantité du milieu excité source de bore est au moins déterminée de façon relative.

6. Procédé selon l'une quelconque des revendications 1 à 5, **caractérisé en ce que** la quantité de milieu excité source de bore est déterminée de façon spectroscopique.

7. Procédé selon l'une quelconque des revendications 1 à 6, **caractérisé en ce que** du bore excité soit au moins déterminé en tant que produit du milieu excité source de bore.

8. Procédé selon la revendication 7, **caractérisé en ce que**, pour former une valeur minimale et/ ou maximale, la quantité déterminée de milieu excité source de bore est mise en relation avec une quantité déterminée d'au moins un autre produit du milieu source de bore.

9. Procédé selon l'une quelconque des revendications 1 à 8, **caractérisé en ce qu'**on utilise un milieu gazeux qui contient en tant que milieu source de bore, un trihalogénure de bore dans une proportion supérieure à environ 1 % en volume et parallèlement, de l'hydrogène ainsi que, le cas échéant, un gaz rare.

10. Procédé selon l'une quelconque des revendications 1 à 9, **caractérisé en ce que**, pour produire le plasma, on utilise une tension constante pulsée avec un rapport entre la durée de la pulsion de tension et la pause de pulsion suivante compris entre environ 1,1:1 et 5:1, de préférence compris entre environ 1,5:1 et 3,5:1.

11. Procédé selon l'une quelconque des revendications 1 à 10, **caractérisé en ce que**, pour produire le plasma, on utilise une tension constante pulsée avec une durée de période inférieure à environ 210 µs.

12. Procédé selon l'une quelconque des revendications 1 à 11, **caractérisé en ce que** la durée de période est ≥ 50 µs.

13. Procédé selon l'une quelconque des revendications 1 à 12, **caractérisé en ce que**, pour produire la décharge lumineuse, on utilise une tension constante pulsée comprise entre environ 500 volts et environ 1000 volts, de préférence comprise entre environ 650 volts et environ 800 volts.

14. Procédé selon l'une quelconque des revendications 1 à 13, **caractérisé en ce qu'**on travaille dans une gamme de basses pressions comprise entre environ 0,5 et 15 hPa, de préférence comprise entre environ 1 et environ 10 hPa.

15. Procédé selon l'une quelconque des revendications 1 à 14, **caractérisé en ce qu'**on utilise un milieu gazeux qui contient un trihalogénure de bore ayant une teneur comprise entre 2 % en volume et environ 50 % en volume, de préférence une teneur comprise entre environ 2 % en volume et environ 10 % en volume.

16. Procédé selon l'une quelconque des revendications 1 à 15, **caractérisé en ce qu'**on utilise un milieu gazeux qui contient jusqu'à 20 % en volume d'un gaz rare, de préférence de l'argon, de 2 % en volume à 50 % en volume de trihalogénure de bore, de préférence de 2 % en volume à 10 % en volume de trihalogénure de bore et en outre, de l'hydrogène.

17. Procédé selon l'une quelconque des revendications 1 à 16, **caractérisé en ce qu'**on utilise comme milieu distributeur de bore le BCl₃ ou BF₃.
